# EUROPÄISCHE PATENTSCHRIFT

(11) **EP 1 610 635 B1**
(45) Veröffentlichungstag und Bekanntmachung des Hinweises auf die Patenterteilung: **27.12.2006**
(21) Anmeldenummer: 04715831.6
(22) Anmeldetag: 28.02.2004
(51) Int. Cl.: A42B 1/06

(54) **HUTTEIL AUS KUNSTSTOFFMATERIAL**
HAT PART MADE OF SYNTHETIC MATERIAL
PARTIE D'UN CHAPEAU EN MATIERE PLASTIQUE

(30) Priorität: 14.03.2003 DE 10311991
(43) Veröffentlichungstag der Anmeldung: 04.01.2006
(73) Patentinhaber: Burmester, Michael, 22946 Trittau (DE)
(72) Erfinder: Burmester, Michael, 22946 Trittau (DE)
(86) Internationale Anmeldenummer: PCT/EP2004/002005
(87) Internationale Veröffentlichungsnummer: WO 2004/080223

(56) Entgegenhaltungen:
- GB-A- 987 163
- US-A- 6 129 250
- US-A- 6 138 279
- US-A1- 2002 073 478

## Beschreibung

Die vorliegende Erfindung betrifft ein Hutteil, insbesondere eine Hutkrempe oder eine Schirmkappe, aus einem Kunststoffmaterial.

Aus dem deutschen Gebrauchsmuster G 19 26 448 ist ein Schutzhaube mit einem aus Kunststoff bestehenden Mützenschirm bekannt. Der Mützenschirm ist mit einem Stirnschweißband und einem Stirnteil in einem Stück gefertigt. Das Stimteil ist gegenüber dem waagerechten Teil des Mützenschirms um 90° abgewinkelt.

Aus DE 31 00 095 ist ein Hut mit einem austauschbaren Krempenteil bekannt. Hut und Krempenteil sind durch ein Druckklebeband miteinander verbunden, so daß das Krempenteil lösbar mit dem Hut verbunden ist.

Aus DE 1 946 478 ist ein Mützenschirm aus Kunststoff bekannt, bei dem an einem Schirmteil ein senkrecht abgewinkeltes Stimteil angebracht ist. Schirmteil und Stimteil sind einstückig aus Acrylnitributadienstyrol im Kunststoffspritzverfahren hergestellt.

Aus US 5,131,094 ist eine Sonnenblende bekannt, die nach Art eines Stirnbands getragen werden kann. Die Sonnenblende besteht aus einem Schirmteil und einem Stimteil, das einstückig mit dem Schirmteil zusammen ausgebildet ist.

Aus US 2,057,915 ist eine Stoffkappe bekannt, deren Schirm aus einer dicken, schweren Leinwand hergestellt ist.

Aus US 1,964,919 ist eine Schirmkappe bekannt, deren Schirm aus einem steifen Material hergestellt ist.

Aus US 6,138,279 ist eine Schirmkappe bekannt, bei der ein Schirmeinsatz beidseitig mit Textilmaterial bedeckt ist. Der Schirmeinsatz ist aus einem Kunststoffmaterial hergestellt, das seine während des Herstellungsprozesses eingestellte Form dauerhaft beibehält.

US 2002/0073478A1 beschreibt einen Einsatz für den Schirm einer Kappe. Der Einsatz ist plastisch verformbar und hält den Kappenschirm in einer gewünschten Form. In einer Ausgestaltung wird beschrieben, daß das Kunststoffinaterial sich nach dem Aufbringen von Wärme widersetzt. Hierzu kann beispielsweise mit einem Fön das Element erwärmt werden, während der Schirm sich in der gewünschten Form befindet. Nachdem das Kunststoffmaterial abgekühlt ist, hält es den Schirm in der gewünschten Form.

Der Erfindung liegt die Aufgabe zugrunde, ein Hutteil bereitzustellen, das durch den Benutzer ohne Schwierigkeiten an eine gewünschte Form angepaßt werden kann.

Erfindungsgemäß wird die Aufgabe durch ein Hutteil mit den Merkmalen aus Anspruch 1 gelöst.

Das erfindungsgemäße Hutteil ist aus einem Kunststoffmaterial hergestellt, das ein reversibles Formgedächtnis besitzt und unterhalb einer ersten Temperatur seine Form beibehält und oberhalb der Temperatur verformbar ist. Das Kunststoffmaterial besitzt eine Erweichungstemperatur von 60 °C bis 140 °C. Oberhalb der Erweichungstemperatur wird das Material weich und kann beliebig von Hand geformt werden. Kühlt das Material dann wieder ab, so bleibt das Material in der geformten Gestalt und behält diese bis zu einem erneuten Erwärmen bei. Die Erweichungstemperatur erlaubt eine zerstörungsfreie Verformung und Anpassung des Hutteils an die Bedürfnisse und Wünsche des Benutzers. Solche Kunststoffe werden auch als reversibel thermoplastische Kunststoffe bezeichnet. Der Vorteil, solche Kunststoff für Teile von Hüten, Kappen oder sonstigen Kopfbedeckungen einzusetzen, besteht darin, daß der Hutträger diesen Teil ganz gezielt an seine Bedürfnisse anpassen kann. Für den Hutträger besteht die Möglichkeit, das Hutteil zu erwärmen, in die gewünschte Form zu bringen und anschließend in der gewünschten Form abzukühlen. Dieser Vorgang kann ohne Beschädigung des Materials wiederholt werden.

Für einen solchen Kunststoff wird bevorzugt ein thermoplastisches Polyurethan auf Basis von Polyether oder Polyester eingesetzt. Gerade im Hinblick auf die Verarbeitbarkeit und die Beständigkeit des Kunststoffmaterials haben sich thermoplastische Polyurethane als besonders vorteilhaft erwiesen. Diese Materialien besitzen insbesondere auch eine gute Schlag- und Reißfestigkeit, so daß diese ohne Gefahr für den Benutzer beispielsweise auch bei Sportkappen eingesetzt werden kann. Auch hat sich herausgestellt, daß bei thermoplastischem Polyurethan eine Schlagzähigkeit bis -60°C vorliegt, so daß selbst bei sehr niedrigen Temperaturen kein Bruch des Hutteils auftritt. Darüber hinaus sind thermoplastische Polyurethane in der Regel geruchsfrei und recycelbar.

Bevorzugt ist als Hutteil eine Hutkrempe vorgesehen, die einen am Kopf eines Hutträgers anliegenden Abschnitt und einen hiervon abstehenden Krempenabschnitt besitzt, wobei das Hutmaterial an dem anliegenden Abschnitt befestigt ist.

Hier kann der Hutträger die Form von dem am Kopf anliegenden Abschnitt durch Erwärmen neu definieren, ebenso wie die Stellung der Krempe durch Erwärmen neu gebildet werden kann.

In einer weiteren sich als sehr vorteilhaft erweisenden Ausgestaltung ist als Hutteil ein Schirmteil für eine Schirmkappe vorgesehen. Unter Schirmkappe wird hier nachfolgend jegliche Art von mit einem Schirm versehene Mütze und/oder Kappe verstanden, insbesondere Sportkappen, wie beispielsweise Baseballkappen und dergleichen. Als Hutteil kann auch ein Schutzvisier mit oder ohne Tönung vorgesehen sein.

Das Kunststoffmaterial ist bevorzugt ganz oder teilweise verspiegelt. Um besondere optische Effekte zu erzielen, können in das Kunststoffmaterial farbige Folien ganz oder teilweise eingespritzt sein, bei bedruckten Folien spricht man auch sogenannten in-mould-labels (IML). Auch lassen sich besondere Effekte in den Hutteil erzielen, indem Pigmente eingearbeitet werden, insbesondere Farbpigmente, Effektpigmente, phosphoreszierende und/oder fluoreszierende Pigmente, metallische und/oder Glitterpigmente sowie Irodin (R)-Pigmente. Weiterhin kann im UV-Absorber für UV-A, UV-B und/oder UV-C Licht vorgesehen sein, so daß auch der Schutz gemäß UV400 erreicht wird.

In einer bevorzugten Ausgestaltung ist das Kunststoffmaterial ganz oder teilweise transparent ausgebildet. Ein ganz besonderer Effekt wird bei dem Kunststoffmaterial erzielt, indem dieses spritzgegossen wird. Im Gegensatz zu bekannten Hutteilen aus Kunststoffmaterialien, erlaubt der Spritzguß die Herstellung von Hutteilen mit einer besonderen Dicke. Die Dicke kann beispielsweise 0,2 bis zu 20 mm betragen. Auch ist es möglich, das Hutteil in unterschiedlicher Dicke herzustellen, wodurch besondere optische und ästhetische Effekte entstehen. Die Gestaltung mit unterschiedlichen Dicken und Wandstärken erlaubt es dem Hutteil eine gewisse Grundform zu verleihen, die im erweichten Zutand die Verformung des Kunststoffmaterials begrenzt.

Für den praktischen Einsatz hat es sich als vorteilhaft erwiesen, daß das Kunststoffmaterial auch unterhalb der ersten Temperatur flexibel und/oder elastisch ist, so daß ein Brechen oder eine sonstige Zerstörung des Hutteils nicht möglich ist.

In praktischen Versuchen hat sich herausgestellt, daß ein Kunststoffmaterial mit einer VICAT-Erweichungstemperatur, insbesondere die Erweichungstemperatur für VICAT A mit 50 N, 60°C bis 140°C, bevorzugt 70°C bis 95°C besonders geeignet ist. Gerade bei diesen Temperaturen hat es sich herausgestellt, daß diese leicht durch ein Wasserbad erreicht werden können, so daß der Benutzer die Form neu definieren kann, ohne daß bei dem normalen Gebrauch eine Formveränderung auftritt.

Auch hat sich für den praktischen Gebrauch herausgestellt, daß ein Kunststoffinaterial mit einer Wärmeformbeständigkeitstemperatur, insbesondere bei einer Biegespannung von 0,45 MPa im Bereich von 50°C bis 170°C, bevorzugt zwischen 62°C und 101°C besondere Vorteile besitzt.

Die vorbeschriebenen Hutteile werden nach ihrer Herstellung zu einem Mützen- bzw. Hutmacher transportiert, der das Hutteil mit einem Haubenteil versieht. Die so fertiggestellte Kopfbedeckung wird nachfolgend erneut transportiert. Bei der Verwendung des oben beschriebenen thermoplastischen Kunststoffmaterials hat es sich als vorteilhaft herausgestellt, einen Transportbehälter mit mindestens einem Aufnahmefach zu verwenden, in das mindestens ein Hutteil eingesetzt wird und im eingesetzten Zustand ganz oder teilweise an der Innenseite der Wände anliegt. Auf diese Weise wird das Hutteil durch die Wände in der gewünschten Form gehalten.

Bevorzugte Ausführungsbeispiele von Hutteilen von thermoplastischen Kunststoffmaterial werden anhand der nachfolgenden Beispiele näher erläutert. Es zeigt:
Fig. 1 eine Schirmkappe in der Ansicht von vorne,
Fig. 2 ein Stirnband mit Schirmteil,
Fig. 3 ein Hut mit Krempen- und Haubenteil,
Fig. 4a und 4b ein Krempenteil in zwei unterschiedlichen Konfigurationen,

Fig. 1 zeigt eine Schirmkappe 10 mit einem Haubenteil 12 und einem transparenten Schirm 14. Das Haubenteil 12 kann auf der Rückseite (nicht dargestellt) mit einer Verschlußeinrichtung versehen sein, um das Haubenteil an unterschiedliche Kopfgrößen anzupassen.

Das Schirmteil 14 ist aus einem thermoplastischen Polyurethan-Elastomer auf Polyester- oder Polyetherbasis hergestellt. Dieses Material ist elastisch und flexibel. Es kann reversibel verformt werden, so daß je nach Wunsch des Trägers die Schirmkappe 14 in ihrer Form anpaßbar ist. Polyurethan-Elastomere besitzen eine hervorragende Schlag- bzw. und Reißfestigkeit ebenso wie eine ausreichende Kälteflexibilität und Kälteschlagzähigkeit bis -60°C. Mithin kann eine solche Kappe auch bei extremen Witterungen eingesetzt werden, ohne daß die Gefahr besteht, daß der Schirm spröde oder brüchig wird.

Das Schirmteil 14 ist bevorzugt aus einem transparenten Kunststoff hergestellt. Der kartentransparente Kunststoff ist mit einem Farbstoff eingefärbt, so daß das durchscheinende Licht farbig ist.

Fig. 2 zeigt ein Stirnband 16, das mit einem Schirm 18 versehen ist. Wie bei der in Fig. 1 dargestellten Kappe kann auch hier wieder der Schirm bevorzugt aus einem thermoplastischen Polyurethan-Elastomer hergestellt sein. Um die für die Schirme typische Dicke von 1 bis 8 mm zu erzielen, hat es sich als vorteilhaft herausgestellt, die Schirmteile im Spritzgußverfahren herzustellen.

Fig. 3 zeigt einen herkömmlichen Hut 20, der getrennt aus einem Krempenteil 22 und einem Hutteil 24 aufgebaut ist. Hutteil 22 und Krempenteil 24 können beispielsweise wie dargestellt über einen Klettverschluß 26 miteinander verbunden werden. Es ist jedoch auch möglich, Krempenteil und Hutteil miteinander zu vernähen oder zu verkleben.

Fig. 4a und 4b zeigen das Krempenteil 24 in zwei unterschiedlichen Konfigurationen. Die Konfiguration in Fig. 4a zeigt den Nackenteil der Krempe umgeklappt, während Fig. 4b den entsprechenden Teil der Krempe heruntergeklappt zeigt. Um die Krempe von der Konfiguration in Fig. 4a in die Konfiguration 4b zu bringen, ist es erforderlich, das Krempenteil zu erwärmen. Wird die entsprechende Temperatur überschritten, so kann das Krempenteil in die entsprechenden Konfigurationen gebracht werden.

Als besonders geeignetes Kunststoffmaterial haben sich das thermoplastische Polyether-Polyurethan der Firma Elastogran GmbH der Typenreihe 1100 herausgestellt. Insbesondere das für den Spritzguß geeignete Elastollan 1174 D mit folgenden Eigenschaften, hat sich als besonders vorteilhaft herausgestellt.

| **Eigenschaft** | **Maßeinheit** | **DIN** | **ISO** | **1174 D** |
|---|---|---|---|---|
| Geeignet für Spritzguß ▲ Extrusion■ Blasformen ● | | | | ▲ |
| Härte | Shore A | 53505 | 868 | |
| Härte | Shore D | 53505 | 868 | 73 |
| Dichte | g/cm³ | 53479 | 1183 | 1,20 |
| Zugfestigkeit | MPa | 53504 | 37 | 50 |
| Reißdehnung | % | 53504 | 37 | 300 |
| Spannung bei 20% Dehnung | MPa | 53504 | 37 | 25 |
| Spannung bei 100% Dehnung | MPa | 53504 | 37 | 30 |
| Spannung bei 300% Dehnung | MPa | 53504 | 37 | 45 |
| E-Modul aus Zugversuch | MPa | DIN EN ISO 527 | | 560 |
| Weiterreißwiderstand | N/mm | 53515 | 34 | 220 |
| Abrieb | mm³ | 53516 | 4649 | 20 |
| Druckverformungsrest bei Raumtemperatur | % | 53517 | 815 | 50 |
| Druckverformungsrest bei 70°C | % | 53517 | 815 | 55 |
| Zugfestigkeit nach 42tägiger Lagerung im Wasser von 80°C | MPa | 53504 | 37 | 35 |
| Reißdehnung nach 42tägiger Lagerung im Wasser von 80°C | % | 53504 | 37 | 400 |
| Kerbschlagzähigkeit (Charpy) +23°C | KJ/m² | 53453 | | kein Bruch |
| -30°C | | | | 6 |

Auf Polyesterbasis hat sich aus der Typreihe 600 der folgende thermoplastische Polyester-Polyurethan als geeignet herausgestellt:

| **Eigenschaft** | **Maßeinheit** | **DIN** | **ISO** | **1174 D** |
|---|---|---|---|---|
| Geeignet für Spritzguß ▲ Extrusion■ | | | | ▲ |
| Härte | Shore A | 53505 | 868 | |
| Härte | Shore D | 53505 | 868 | 60 |
| Dichte | g/cm³ | 53479 | 1183 | 1,23 |
| Zugfestigkeit | MPa | 53504 | 37 | 55 |
| Reißdehnung | % | 53504 | 37 | 450 |
| Spannung bei 20% Dehnung | MPa | 53504 | 37 | 8 |
| Spannung bei 100% Dehnung | MPa | 53504 | 37 | 14 |
| Weiterreißwiderstand | N/mm | 53515 | 34 | 140 |
| Abrieb | mm³ | 53516 | 4649 | 35 |
| Druckverformungsrest bei Raumtemperatur | % | 53517 | 815 | 30 |
| Druckverformungsrest bei 70°C | % | 53517 | 815 | 40 |
| Zugfestigkeit nach 21tägiger Lagerung im Wasser von 80°C | MPa | 53504 | 37 | 40 |
| Reißdehnung nach 21 tägiger Lagerung im Wasser | % | 53504 | 37 | 500 |

Das Verformungsverhalten der Kunststoffmaterialien unter Wärme wird durch definierte technische Prüfungen beschrieben. Zu diesen Prüfungen zählen die VICAT-Erweichungstemperatur (VICAT-Softening-Temperature, VST) nach ISO 306 und die Bestimmung der Wärmeformbeständigkeit (Heat-Deflection-Temperature, HDT) nach ISO 75. Bei der Prüfung der VICAT-Erweichungstemperatur wird das Material mit einer Nadel belastet, die einen runden Querschnitt von 1 mm² besitzt. Das zu prüfende Material befindet sich auf einer ebenen Unterlagen in einem Temperaturübertragungsmedium, wie beispielsweise Öl oder Luft. Das Medium wird mit einer konstanten Heizrate von 50 K/h oder 120 K/h erwärmt. Die VICAT-Temperatur ist diejenige Temperatur, bei der die Nadel 1 mm tief in das zu prüfende Material eindringt. Mit anderen Worten, die VICAT-Erweichungstemperatur beschreibt also, ab welcher Temperatur das Kunststoffmaterial eine gewisse Weichheit erreicht hat. Hierbei wird zwischen dem sogenannten VICAT A-Test und dem VICAT B-Test unterschieden, wobei bei VICAT A die Nadel mit 50 N und bei VICAT B mit 10 N belastet wird.

Die bevorzugten Kunststoffmaterialien besitzen eine VICAT-Temperatur bei 50 N von 82 bis 85 °C. Es können aber auch Kunststoffmaterialien mit einer VICAT-Temperatur zwischen 60°C und 140°C eingesetzt werden.

Ähnlich der VICAT-Prüfung wird bei der Wärmeformbeständigkeitstemperatur das zu prüfende Material in einem Wärmeübertragungsmedium mit 50 K/h oder 120 K/h erwärmt. Die Anordnung ist über einen 3-Punkt-Biegeversuch ausgeführt, wobei die Probe mit einer konstanten Last beansprucht wird, die je nach Methode 0,45 MPa, 1,80 MPa oder 8 MPa beträgt. Die Temperatur, bei der sich ein Stab um 0,2 bis 0,3 mm durchbiegt, wird als HDT angegeben. Für die bevorzugten Materialien liegt bei einem Biegedruck von 0,45 MPa die HDT im Bereich von 50°C bis 170°C.

## Patentansprüche

1. Hutteil (14; 18; 24) aus einem Kunststoffmaterial, das unterhalb einer ersten Temperatur seine Form beibehält und oberhalb der ersten Temperatur verformbar ist, **dadurch gekennzeichnet, daß** das Kunststoffmaterial eine VICAT-A mit 50 N Erweichungstemperatur von 60 °C bis 140 °C besitzt, oberhalb der das Material verformbar ist und unterhalb der Erweichungstemperatur in seiner geformten Gestalt verbleibt, und das Kunststoffmaterial spritzgegossen ist.

2. Hutteil nach Anspruch 1, **dadurch gekennzeichnet, daß** das Kunststoffmaterial ein thermoplastisches Polyurethan auf Basis von Polyether oder Polyester ist.

3. Hutteil nach Anspruch 1 oder 2, **dadurch gekennzeichnet, daß** als Hutteil eine Hutkrempe vorgesehen ist, die einen am Kopf eines Hutträgers anliegenden Abschnitt und einen abstehenden Abschnitt besitzt, wobei ein Hutmaterial an dem anliegenden Abschnitt befestigt ist.

4. Hutteil nach Anspruch 1 oder 2, **dadurch gekennzeichnet, daß** als Hutteil ein Schirmteil für eine Schirmkappe vorgesehen ist.

5. Hutteil nach einem der Ansprüche 1 bis 4, **dadurch gekennzeichnet, daß** das Kunststoffmaterial ganz oder teilweise transparent ausgebildet ist.

6. Hutteil nach einem der Ansprüche 1 bis 5, **dadurch gekennzeichnet, daß** das Kunststoffmaterial ganz oder teilweise verspiegelt ist.

7. Hutteil nach einem der Ansprüche 1 bis 6, **dadurch gekennzeichnet, daß** in das Kunststoffmaterial ganz oder teilweise Folien eingespritzt sind, die bevorzugt bedruckt sind.

8. Hutteil nach einem der Ansprüche 1 bis 7, **dadurch gekennzeichnet, daß** in das Kunststoffmaterial Pigmente eingearbeitet sind, insbesondere Farbpigmente, Effektpigmente, phosphoreszierende und/oder fluoreszierende Pigmente, metallische und/oder Glitterpigmente und Irodin ®-Pigmente.

9. Hutteil nach einem der Ansprüche 1 bis 8, **dadurch gekennzeichnet, daß** das Kunststoffmaterial auch unterhalb der ersten Temperatur flexibel und/oder elastisch ist.

10. Hutteil nach einem der Ansprüche 1 bis 9, **dadurch gekennzeichnet, daß** die VICAT-Erweichungstemperatur die Erweichungstemperatur für VICAT A mit 50 N, von 60°C bis 140°C, bevorzugt 70°C bis 95°C darstellt.

11. Hutteil nach einem der Ansprüche 1 bis 10, **dadurch gekennzeichnet, daß** das Kunststoffmaterial eine Wärmeformbeständigkeitstemperatur besitzt, insbesondere bei einer Biegespannung von 0,45 MPa, zwischen 50°C und 170°C, bevorzugt zwischen 62°C und 101°C.

## Claims

1. A hat part (**14; 18; 24**) made of a plastic material which maintains its shape below a first temperature and is deformable above the first temperature, **characterised in that** the plastic material has a softening temperature from 60° C to 140° C, the material being formable above the softening temperature and remaining in its formed shape below the softening temperature. A hat part according to any one of claims **characterised in that** the plastic material is injection moulded.

2. A hat part according to claim 1, **characterised in that** the plastic material is a thermoplastic urethane, based on polyether or polyester.

3. A hat part according to claim 1 or 2, **characterised in that** the hat part is provided as a hat flap, which has a portion resting against the head of a person bearing the hat and a distant portion, a hat material being attached to the resting portion.

4. A hat part according to claim 1 or 2, **characterised in that** a visor part for a cap with visor is provided as the hat part.

5. A hat part according to any one of claims 1 to 4, **characterised in that** the plastic material is realised as being partially or completely transparent.

6. A hat part according to one of claims 1 to 5, **characterised in that** the plastic material is partially or completely covered with a reflective surface from one side and transparent from the other.

7. A hat part according to any one of claims 1 to 6, **characterised in that** foils are completely or partially injected into the plastic material, which are preferably imprinted.

8. A hat part according to any one of claims 1 to 7, **characterised in that** pigments are incorporated into the plastic material, particularly dye pigments, effect pigments, phosphorescing and/or fluorescing pigments, metallic and/or glittering pigments and Irodin^{®}-pigments.

9. A hat part according to any one of claims 1 to 8, **characterised in that** the plastic material is flexible and/or elastic even below the first temperature.

10. A hat part according to any one of claims 1 to 9, **characterised in that** the plastic material has a VICAT-softening temperature, in particular the softening temperature for VICAT A with 50 N, of from 60° C. to 140° C., preferably from 70° C. to 95° C.

11. A hat part according to any one of claims 1 to 10, **characterised in that** the plastic material has a heat deflection temperature, in particular at a bending stress of 0.45 Mpa, between 50° C. and 170° C., preferably between 62° C. and 101 ° C.

## Revendications

1. Partie d'un chapeau (14; 18 ; 24) en matériau synthétique qui conserve sa forme en dessous d'une première température et est déformable au-dessus de cette première température, **caractérisée par le fait que** le matériau synthétique présente une température d'amollissement VICAT A à 50 N comprise entre 60°C à 140°C au-dessus de laquelle ce matériau est déformable et en dessous de laquelle il conserve sa forme, et **par le fait que** le matériau synthétique est moulé par injection.

2. Partie d'un chapeau selon la revendication 1, **caractérisée par le fait que** le matériau synthétique est un polyuréthane thermoplastique à base de polyéther ou de polyester.

3. Partie d'un chapeau selon la revendication 1 ou 2, **caractérisée par le fait qu'**un bord possédant une section attenante à la tête d'un porteur de chapeau et une section s'en détachant sont prévus comme partie d'un chapeau ; cette partie de chapeau est fixée à la section attenante.

4. Partie d'un chapeau selon la revendication 1 ou 2, **caractérisée par le fait qu'**une visière de casquette est prévue comme partie d'un chapeau.

5. Partie d'un chapeau selon l'une des revendications 1 à 4, **caractérisée par le fait que** le matériau synthétique est totalement ou partiellement transparent.

6. Partie d'un chapeau selon l'une des revendications 1 à 5, **caractérisée par le fait que** le matériau synthétique fait totalement ou partiellement miroir.

7. Partie d'un chapeau selon l'une des revendications 1 à 6, **caractérisée par le fait que** des feuilles de préférence imprimées, sont totalement ou partiellement injectées dans le matériau synthétique.

8. Partie d'un chapeau selon l'une des revendications 1 à 7, **caractérisée par le fait que** des pigments sont incorporés dans le matériau synthétique, notamment des pigments colorés, des pigments à effets, des pigments phosphorescents et/ou fluorescents, des pigments métalliques et/ou à effets scintillants ainsi que des piments à effets irisés (R).

9. Partie d'un chapeau selon l'une des revendications 1 à 8, **caractérisée par le fait que** le matériau synthétique est également souple et/ou élastique en dessous de la première température.

10. Partie d'un chapeau selon l'une des revendications 1 à 9, **caractérisée par le fait que** la température d'amollissement VICAT représente celle pour VICAT A à 50 N, comprise entre 60°C et 140°C, de préférence comprise entre 70°C et 95°C.

11. Partie d'un chapeau selon l'une des revendications 1 à 8, **caractérisée par le fait que** le matériau synthétique présente une stabilité dimensionnelle de forme à la température, particulièrement avec une contrainte en flexion de 0,45 MPa dans une plage comprise entre 50°C et 170°C, de préférence comprise entre 62°C et 101°C.
